# EUROPÄISCHE PATENTSCHRIFT

(11) **EP 1 380 709 B1**
(45) Veröffentlichungstag und Bekanntmachung des Hinweises auf die Patenterteilung: **14.07.2010**
(21) Anmeldenummer: 03405491.6
(22) Anmeldetag: 02.07.2003
(51) Int. Cl.: E04F 13/02, C04B 41/52, C04B 41/65, C04B 41/70

(54) **Verfahren zur Herstellung eines fugenlosen Wandbelages und Wandbelag**
Method for making a seamless wall covering and wall covering
Procédé de fabrication d'un revêtement de mur sans joints et revêtement de mur

(30) Priorität: 08.07.2002 CH 12022002
(43) Veröffentlichungstag der Anmeldung: 14.01.2004
(73) Patentinhaber: Muri, Rolf, 8832 Wollerau (CH)
(72) Erfinder: Muri, Rolf, 8832 Wollerau (CH)
(74) Vertreter: Liebetanz, Michael

(56) Entgegenhaltungen:
- FR-A- 775 059
- FR-A- 2 514 806
- US-A1- 2002 020 328

## Beschreibung

Die Erfindung bezieht sich auf ein Verfahren zur Herstellung eines fugenlosen Wandbelages, insbesondere ein Verfahren zur fugenlosen Beschichtung von Wänden im Innen- und Aussenbereich mit einem mehrlagigen Zementüberzug/Zementspachtelung und einen solchen Wandbelag (siehe z.B. FR-A-775 059).

Wandkonstruktionen werden in der Regel aus Beton, Betonsteinen, Mauerziegeln, Kalksandsteinen oder Porenbetonsteinen als tragende oder nichttragende Elemente gebaut. Meist werden diese Baumaterialien mit Gips, Gips-Kalk, Kalk-Zement, Zementkalk oder Zementmörtel verputzt. Nichttragende Innenwände können auch aus Vollgipsplatten oder Leichtbaukonstruktionen mit Unterkonstruktionen aus diversen Holz- oder Metallmaterialien und Beplankungen aus Gips, Gipskarton-, Zement-, Isolationsplatten oder anderen Baumaterialien bestehen. Massive Innenwände können auch mit vor beschriebenen Materialien bekleidet werden.

Zum Schutz und zur ästhetischen Verschönerung werden diese Untergründe mit Deckputzen aus diversesten gängigen Materialien versehen (Abriebe, Glattputze, Spachtelungen usw.). Für stärker belastete Wand-, Fassaden- und Deckenbereiche beispielsweise in Badezimmern (allgemein Nasszellen gemeint), Küchen, Treppenhäuser etc. werden Bekleidungen/Beläge aus beispielsweise vorfabrizierten Keramik, Steinzeug, Glas, Metallplatten, etc. gewählt - oder es werden Kunststoffbeläge, Tapeten der diversesten Materialien, Linolbeläge, ein- oder mehrkomponentige Kunststoffmassen eingesetzt. Es kommen eine Reihe von Materialien zur Oberflächenverschönerung und Erhöhung der mechanischen Belastbarkeit in Betracht.

Körnige Deckputze und Glattputze werden zumeist, wenn sie nicht werkseitig eingefärbt sind, mit einem Farbanstrich versehen. Mineralisch oder kunststoffgebundene Spachtelungen werden eingefärbt geliefert und nach der Applikation mit einer Schutzbeschichtung versehen. Diese Deckbeschichtungen weisen eine geringe Druckfestigkeit auf und sind stärker unterhaltsbedürftig. Beläge und Bekleidungen aus harten Produkten weisen material- und verarbeitungsbedingt einen Fugenraster auf. Bei einzelnen Materialien ist der Fugenbereich die Problemstelle bei der Reinigung. Wenn die Oberfläche nicht glasiert ist, z.B. bei Naturstein, beeinträchtigen Ö1, Fett, Säuren und Kalkablagerungen die ursprüngliche Optik. Die Gemeinsamkeit aller harten Beläge und Bekleidungen ist eine voraus zu planende Fugeneinteilung die auf Einbauten wie beispielsweise Elektro-, Sanitärinstallationen, Fenster, Türen etc. Rücksichtnehmen muss. Zudem grenzen Fugen den Raumeindruck ein.

Kunststoffbeläge, Kunststoffmassen für Beschichtungen und Tapeten sind entweder ökologisch nicht sinnvoll, weil sie vom Untergrund nicht mehr trennbar sind (Rückbau) oder einfach nicht dem Zeitgeist entsprechen.

Ausgehend von diesem Stand der Technik liegt der Erfindung die Aufgabe zugrunde, ein Verfahren der Eingangs erwähnten Art zu schaffen, welches Wand- und Deckenflächen derartig veredelt, dass sie atmungsaktiv oder diffusionsoffen bleiben, reinigungsfreundlich, den Anwendungsbereichen angepasst genügend druckfest sind und insbesondere durch die fugenlose Ausführung, Räume optisch weit wirken lassen.

Die Aufgabe wird für ein Verfahren erfindungsgemäss mit den Merkmalen des Anspruchs 1 gelöst.

Damit wird ein rein mineralisches Verfahren angegeben, welches für Wände und Decken geeignet ist. Unter Wänden werden in dieser Anmeldung auch Deckenflächen verstanden und sämtliche Flächen, die keinen Belastungen wie übliche Böden ausgesetzt werden.

Dabei ist es vorteilhaft, vorab die Untergründe bauseitig so vorzubereiten, dass sie rissfrei sind (Fugen und Wandschlitze mit Glasfaserarmierungsgewebe 160 gr/m2 und Maschenweite bis ca. 4 x 4 mm armiert) und eine abgeglättete Oberfläche in erhöhter Ebenheit aufweisen. Die Untergründe (Verputz) sind bevorzugt aus zementösen Materialien.

Ferner sind vorteilhafterweise gipshaltige Untergründe vorgängig mit einer Neopren-Dispersionsgrundierung oder Dispersionsgrundierung abzuschliessen. Zusätze aus silikatischen oder carbonatischen Korn in einer Fraktion von 0.1-0.3 mm, erhöhen die Oberflächenrauhigkeit. Die Wartezeit nach der aufgebrachten Grundierung beträgt mindestens 3 bis max. 24 Stunden bei 20°C.

Für beide eingesetzten Zementspachtel gilt vorteilhafterweise, dass das Anmischen des Werktrockenmörtels unter Wasserzugabe von 10-15% und guter Durchmischung mit einem mittel- oder hochtourigen Rührwerk während 2 bis 5 Minuten erfolgt. Nach einer Reifezeit von beispielsweise 5-10 Minuten soll der Zementspachtel nochmals gut durchrührt werden bis eine pastöse Masse entsteht.

Der erste Zementspachtel wird vorteilhafterweise bei einer Raumtemperatur von 8 bis max. 30°C die Spachtelmasse in einer Schichtstärke von 0.8-1.5 mm mit einer Stahltraufel aufgezogen und plangespachtelt.

Nach einer ersten Wartezeit, die je nach Raumtemperatur eins bis drei Stunden nach dem Auftrag der ersten Schicht beträgt, kann die Einarbeitung der zweiten Spachtelschicht in die noch feuchte, leicht weiche erste Spachtellage erfolgen. Wasserzugabe und Mischzeit entsprechen der ersten Schicht. Der zweite Spachtel ergibt eine Dickezunahme der kombinierten Spachtelschicht um beispielsweise 0.1 bis 0.5, insbesondere 0.3 Millimeter.

Beim Einglätten der zweiten Spachtelung dürfen keine Blasenbildungen auftreten. Die Fläche ist brauenfrei abzuziehen oder es können gewollte rustikale Strukturen aufgebaut werden. Ausser der Stahltraufel können Handspachtel, Japanspachtel, Bürste, Pinsel oder Schwamm verwendet werden.

Es ist dann vorzugsweise und von den Umgebungsbedingungen abhängig eine Wartezeit von beispielsweise 3 Tagen einzuhalten, so dass die Zementfestigkeit/Oberflächenhärte bereits so hoch ist, dass die nächste Bearbeitung der Flächen erfolgen kann.

Dafür wird eine Schlämme aus feinkörnigem Sand, feinkörnigem Quarzsand, Zement, Zementfarbpigmenten mit Wasser aufbereitet. Für Feinstoberflächen können die körnigen Bestandteile auch weggelassen werden.

Diese Schlämme wird dann in den trockenen oder vorgenässten Untergrund (Zementspachtel) mit einem Moos-, Ausfuggummi oder Glättwerkzeug eingearbeitet und anschliessend mit einem Vlies oder einem Filz in die Oberfläche eingeschliffen/-gerieben. Die Dickenzunahme der Wandbelagsschicht durch den Schlämmeauftrag ist sehr gering.

Schliesslich kann nach einer Entspannungszeit von beispielsweise 5 oder mehr Tagen, insbesondere von 10 Tagen die Oberfläche mit einer Schutzschicht (Imprägnierung, Grundierung, Versiegelung oder Lackierung) endbehandelt werden.

Durch das Einschleifen und Einreiben der Schlämmen mit einem Vlies, Filz oder Jutegewebe werden die Poren der Zementspachteloberfläche geschlossen. Bei Verwendung der kornhaltigen Schlämme werden dazu noch geringste Brauen abgeschliffen. Unter Zugabe von lichtechten Zementpigmenten (Mineralfarben) wird so eine ansprechende Oberfläche von ganz minim bis zu stark wolkiger einfarbiger oder mehrfarbiger fugenloser Optik geschaffen, die dazu ausreichend hart ist. Mit der Wahl einer die Oberfläche bedeckenden, farblosen Schutzschicht wird eine pflegeleichte, reinigungsfreundliche Wand- und Deckenfläche erzielt.

Die Zementspachtelung besteht vorzugsweise aus silikatischen oder carbonatischen Gesteinen wie Basalt, Juragestein, Marmor, Siena, etc. und soll möglichst in einem Anteil von zwischen 10 und 35 Gewichtsprozent in beispielsweise den Fraktionen 0.1-0.3 mm, 0.4 - 0.7 mm, 0.8 - 1.0 mm, evtl. bis 1.5 mm enthalten. Plattige oder splittrige Körner sind eher zu vermeiden. Unter der Fraktion 0.1 mm kann der Farbe entsprechendes Steinmehl mit einem Anteil von bis zu 30% verwendet werden. Das Bindemittel besteht aus Weiss- oder Grauzement je nach Anforderung an die Endfestigkeit aus den Klassen CEM I. oder II. 32.5, 42.5 oder 52.5 in einem Anteil zwischen 25 und 40%. Zur Verbesserung der Geschmeidigkeit wird Weisskalk bis zu einem maximalen Anteil bis zu 10% beigemischt. In sehr geringen Anteilen können künstliche Puzzulane und das Produkt positiv beeinflussende, gesundheitsunschädliche Kunststoffe zugesetzt werden. Glasfasern in einer Länge von 3 - 9 mm beeinflussen das Anfangsschwindverhalten positiv.

Die Schlämme besteht aus Steinmehl (ca. 30%), evtl. Stein- oder Quarzsand (ca. 30%), Grau- oder Weisszement (ca. 30-40%) und wird mit einem gewichtsbezogenen Anteil von 18-25% Wasser zu einer dünnflüssigen Schlämme angemischt, wird der körnige Anteil weggelassen, ist er durch Zement zu ersetzen.

Das Einreiben oder Einschleifen der Schlämme in die trockene oder vorgenässte, glatte oder rustikal vorbereitete Zementspachtelung - das ist von wesentlicher Bedeutung, erfolgt nach dem Auftragen mit einem Moos-, Ausfuggummi, Glättwerkzeug oder auch mit anderen auf dem Bau üblichen Werkzeugen wie Bürste, Besen oder Schwamm, nicht mit einem Glaspapier oder dgl., sondern mit einer niedertourigen Tellerschleifmaschine mit Vlies- oder Filzauflage. Die Ausführung als mehrfarbige Oberfläche erfolgt nach demselben Prinzip. Nach dem Auftragen der jeweils andersfarbigen Schlämmen, soll abhängig von der Raumtemperatur, zwischen 5 und 15 Minuten gewartet werden bis die Schlämmen leicht anziehen, aber nicht vollständig antrocknen, um dann mit der erwähnten Schleifweise die Schlämmen ansatzlos ineinander zu verarbeiten.

Die strukturierten Wand- und Deckenflächen werden abhängig von Temperatur und Luftfeuchtigkeit nach 3 - 10 Tagen mit den bereits erwähnten Schutzschichten endbehandelt. So gestaltete, glatte oder strukturierte Oberflächen weisen die notwendige Härte und Verschleissfestigkeit auf. Durch die fugenlose, farbige Optik sind der Individualität in der zeitgenössischen Architektur mit einer pflegeleichten Oberfläche keine Grenzen gesetzt.

## Patentansprüche

1. Verfahren zur Herstellung eines fugenlosen Wandbelages, bei dem zeitlich nacheinander ein erster Zementspachtel, ein zweiter Zementspachtel und ein drittes Material aufgetragen wird, **dadurch gekennzeichnet, dass** der erste Zementspachtel in Gestalt einer pastösen Masse bei einer Raumtemperatur von 5 bis 35 Grad Celsius in einer Schichtstärke zwischen 0,5 und 3 Millimetern auf einer bestehenden Wandunterlage plangespachtelt wird, dass zeitlich nach dem Auftrag des ersten Zementspachtels nach einer ersten Zeitperiode die Einarbeitung der zweiten Zementspachtelschicht in die noch feuchte, leicht weiche erste Zementspachtellage erfolgt, dass zeitlich nach dem Auftrag des zweiten Zementspachtels nach einer zweiten Zeitperiode, die zur Erhöhung der Zementfestigkeit/Oberflächenhärte dient, eine Schlämme als drittes Material in den dann trockenen oder vorgenässten Untergrund des Zementspachtels eingearbeitet und weiterbearbeitet wird.

2. Verfahren nach Anspruch 1, **dadurch gekennzeichnet, dass** die Einarbeitung der Schlämme mit einem Moos-, Ausfuggummi oder Glättwerkzeug durchgeführt wird und/oder dass die Weiterbearbeitung mit einem Vlies oder einem Filz durch Einschleifen oder Einreiben in die Oberfläche durchgeführt wird.

3. Verfahren nach Anspruch 1 oder 2, **dadurch gekennzeichnet, dass** der erste als auch der zweite Zementspachtel bereitet wird, indem ein Werktrockenmörtel unter Wasserzugabe von 10-15 Gewichtsprozent gut durchmischt wird und/oder nach einer Reifezeit ein zweites Mal zur Herstellung einer pastösen Masse durchmischt wird.

4. Verfahren nach einem der vorstehenden Ansprüche 1 bis 3, **dadurch gekennzeichnet, dass** die besagte Schlämme aus feinkörnigem Sand, feinkörnigem Quarzsand, Zement oder Zementfarbpigmenten sowie Wasser aufbereitet wird.

5. Verfahren nach einem der vorstehenden Ansprüche 1 bis 3, **dadurch gekennzeichnet, dass** die besagte Schlämme aus feinkörnigem Sand, feinkörnigem Quarzsand, Zement oder Zementfarbpigmenten sowie Wasser mit nur geringen oder in Abwesenheit von körnigen Bestandteilen aufbereitet wird.

6. Verfahren nach einem der vorstehenden Ansprüche 1 bis 5, **dadurch gekennzeichnet, dass** die besagte erste Zeitperiode je nach Raumtemperatur gewählt wird und zeitlich zwischen 1 und 5 Stunden beträgt, mindestens bis aus der ersten Spachtelschicht keine Blasenbildung mehr auftritt.

7. Verfahren nach einem der vorstehenden Ansprüche 1 bis 6, **dadurch gekennzeichnet, dass** die besagte zweite Zeitperiode je nach Raumtemperatur gewählt wird und zeitlich länger als 1 Tag beträgt, so dass die Zementfestigkeit/Oberflächenhärte bereits so hoch ist, dass die nächste Bearbeitung der Flächen erfolgen kann.

8. Verfahren nach einem der vorstehenden Ansprüche 1 bis 7, **dadurch gekennzeichnet, dass** die Wandunterlage rissfrei vorbereitet wird und in der Wandkonstruktion vorhandene Fugen und/oder Wandschlitze mit Glasfaserarmierungsgewebe abgedeckt werden, und/oder dass die Wandunterlage mit einem Verputz, insbesondere aus zementösen Materialien, belegt ist, um zu einer Oberfläche in erhöhter Ebenheit zu gelangen.

9. Verfahren nach einem der vorstehenden Ansprüche 1 bis 8, **dadurch gekennzeichnet, dass** gipshaltige Wandunterlagen vorgängig mit einer Neopren-Dispersionsgrundierung oder Dispersionsgrundierung abisoliert werden und/oder dass die Dispersionsgrundierung zur Erhöhung der Oberflächenrauhigkeit Kornzusätze enthalten.

10. Verfahren nach einem der vorstehenden Ansprüche 1 bis 9, **dadurch gekennzeichnet, dass** nach Auftragen der zweiten Schicht die bearbeitete Fläche brauenfrei abzuziehen ist oder gewollte rustikale Strukturen aufzubauen sind.

11. Verfahren nach einem der vorstehenden Ansprüche 1 bis 10, **dadurch gekennzeichnet, dass** nach einer Entspannungszeit von 5 bis 20 Tagen die Oberfläche mit einer Schutzschicht endbehandelt wird, wobei die Endbehandlung insbesondere Imprägnierung, Grundierung, Versiegelung oder Lackierung umfassen kann.

12. Wandbelag hergestellt nach einem Verfahren nach einem der Ansprüche 1 bis 11.

## Claims

1. Method for making a seamless wall covering, wherein consecutively a first cement putty, a second cement putty and a third material is applied, **characterized in that** the first cement putty as a pasty material at room temperature between 5 and 35 5 degrees Celsius is outlevelled in a material thickness between 0,5 and 3 millimetres on an existing wall cover, that following the application of the first cement putty after a first time period the second cement putty coating is worked into the wet soft first cement putty cover, that following the application of the second cement putty after a second time period, providing a higher cement hardness and surface hardness, a slurry is worked as a third material within the then dry or pre-wetted underground of the cement putty and finished.

2. Method according to claim 1 **characterized in that** the working of the slurry is conducted with foam rubber or smoothing tool and/or the further handling is conducted with a fleece or a felt through grinding or polishing into the surface.

3. Method according to claim 1 or 2 **characterized in that** the first as well as the second cement putty is provided through thorough mixing dry mortar while adding water in the amount between 10 and 15 weight percent and/or that after a maturing period it is mixed a second time for preparation of a pasty material.

4. Method according to one of claims 1 to 3, **characterized in that** said slurry is prepared based on fine sand, fine quartz sand, cement or cement colour pigments as well as water.

5. Method according to one of claims 1 to 3, **characterized in that** said slurry based on fine sand, fine quartz sand, cement or cement colour pigments as well as water is prepared with only small parts of or in absence of granular material.

6. Method according to one of claims 1 to 5, **characterized in that** said first time period is chosen according to room temperature and can vary between 1 and 5 hours, at least until no bubbles are exiting the pasty cover.

7. Method according to one of claims 1 to 6, **characterized in that** said second time period is chosen according to room temperature and lasts longer than one day, so that the cement hardness and surface hardness is high enough to enable the following treatment of the surfaces.

8. Method according to one of claims 1 to 7, **characterized in that** the wall ground layer is provided without fissures and/or fissures in the wall and/or slits in the wall are covered with class fibre enforced tissue, and/or that the wall underground is covered with a plaster, especially based on cement materials, to provide a surface with higher smoothness.

9. Method according to one of claims 1 to 8, **characterized in that** the wall underground comprising a plaster is isolated with a neoprene dispersion priming coat or a dispersion priming coat and/or **in that** the dispersion priming coat comprises corn portions to increase the surface roughness.

10. Method according to one of claims 1 to 9, **characterized in that** following providing the second cover the surface to be treated is to be dressed with edges without ridges or **in that** rustic structures are to be built.

11. Method according to one of claims 1 to 10, **characterized in that** following a relaxation time of 5 to 20 days the surface is treated with a protective cover wherein the final treatment especially can comprise impregnation, basecoating, sealing or varnishing.

12. Wall cover made according to a method according to one of claims 1 to 11.

## Revendications

1. Procédé de fabrication d'un revêtement d'un mur sans joints, où d'une manière consécutive une première masse à spatuler à base de ciment, une deuxième masse à spatuler à base de ciment et un troisième matériau sont appliqués, **caractérisé en ce que** la première masse à spatuler à base de ciment en tant que masse pâteuse à une température ambiante de 5 à 35 degrés Celsius est à spatuler à plat avec une épaisseur de matériau entre 0,5 et 3 millimètres sur une couverture de mur existante, **en ce que**, suivant l'application de la première masse à spatuler à base de ciment et après un premier période, la deuxième masse à spatuler à base de ciment est travaillée dans la surface encore mouillée et un peu molle de la première masse à spatuler à base de ciment, **en ce que**, suivant l'application de la deuxième masse à spatuler à base de ciment et après une deuxième période qui sert à une augmentation de la dureté du ciment et de la surface, un schlamm est travaillé en tant que troisième matériau dans le sol sec ou pré-mouillé de la masse à spatuler de ciment et ensuite parachevé.

2. Procédé selon la revendication 1, **caractérisé en ce que** la distribution du schlamm est conduite avec une mousse, une éponge en caoutchouc ou un outil a égalisation et/ou le travail est conduit avec un non-tissé ou un feutre par meulage ou bruinage dans la surface.

3. Procédé selon les revendications 1 ou 2, **caractérisé en ce que** la première et aussi la deuxième masse à spatuler à base de ciment sont produites par mixage vigoureux d'un mortier sec en ajoutant de l'eau pour une quantité entre 10 et 15 pour cent en poids et/ou **en ce qu'**après une période de mûrissement il est mélangé une deuxième fois pour la préparation d'un matériau pâteux.

4. Procède selon l'une des revendications 1 à 3, **caractérisé en ce que** ledit schlamm est préparé et basé sur du sable fin, du sable à quartz de ciment fin ou de pigments de couleur de ciment ainsi que de l'eau.

5. Procédé selon l'une des revendications 1 à 3, **caractérisé en ce que** le schlamm est préparé et basé sur du sable fin, du sable à quartz de ciment fin ou de pigments de couleur de ciment ainsi que de l'eau avec seulement une petite portion ou en absence de matériau granulaire.

6. Procède selon l'une des revendications 1 à 5, **caractérisé en ce que** la première période est choisie selon la température ambiante et peut varier entre 1 à 5 heures, au moins jusqu'à ce qu'il n'y a plus de bulles qui sortent de la couverture pâteuse.

7. Procédé selon l'une des revendications 1 à 6, **caractérisé en ce que** ladite deuxième période est choisie selon la température ambiante et peut être plus longue qu'une journée, en sorte que la dureté du ciment et de la surface est déjà si élevée, que la prochaine étape de travailler la surface peut suivre.

8. Procédé selon l'une des revendications 1 à 7, **caractérisé en ce que** le sol du mur ' est préparé sans fissuration et **en ce que** des fissures et/ou des fentes, qui existent dans la construction du mur sont couvertes par un tissu d'armement à base de fibre de verre, et/ou **en ce que** le sol du mur est couvert avec un plâtre, en particulier fait d'un matériau au ciment, pour arriver à une surface avec une planéité plus élevée.

9. Procédé selon l'une des revendications 1 à 8, **caractérisé en ce que** les sols de mur comprenant du plâtre sont isolés d'abord avec une couche de fond à dispersion en néoprène ou une couche de fond à dispersion, et/ou **en ce que** la couche de fond comprend des additives de particules pour augmenter la rugosité de la surface.

10. Procédé selon l'une des revendications 1 à 9, **caractérisé en ce que** la surface travaillée est à écharner sans rides ou **en ce que** des structures rustiques voulues sont à construire.

11. Procédé selon l'une des revendications 1 à 10, **caractérisé en ce que** suivant une période de détente de 5 à 20 journées la surface est parachevée avec une couche de protection, ou le parachèvement peut comprendre en particulier une imprégnation, un primer, une vitrification ou un vernissage.

12. Couverture de mur produite selon un procédé selon l'une des revendications 1 à 11.
